# EUROPÄISCHE PATENTSCHRIFT

(11) **EP 1 476 528 B1**
(45) Veröffentlichungstag und Bekanntmachung des Hinweises auf die Patenterteilung: **27.09.2006**
(21) Anmeldenummer: 03742567.5
(22) Anmeldetag: 21.02.2003
(51) Int. Cl.: C11C 5/00, C11B 15/00

(54) **VERFAHREN ZUR HERSTELLUNG VON KERZEN, BESTEHEND AUS PFLANZLICHEN ODER TIERISCHEN OELEN ODER FETTEN**
METHOD FOR PRODUCING CANDLES CONSISTING OF VEGETABLE OR ANIMAL OILS OR FATS
PROCEDE DE PRODUCTION DE BOUGIES A BASE D'HUILES OU DE GRAISSES VEGETALES OU ANIMALES

(30) Priorität: 21.02.2002 DE 10207258
(43) Veröffentlichungstag der Anmeldung: 17.11.2004
(73) Patentinhaber: Tischendorf, Dieter, 36115 Hilders (DE)
(72) Erfinder: Tischendorf, Dieter, 36115 Hilders (DE)
(74) Vertreter: Müller, Eckhard
(86) Internationale Anmeldenummer: PCT/EP2003/001773
(87) Internationale Veröffentlichungsnummer: WO 2003/070865

(56) Entgegenhaltungen:
- EP-A- 0 393 963
- WO-A-99/27043
- WO-A-02/092736
- WO-A-03/012016
- DE-A- 2 850 353
- DE-A- 4 242 509
- DE-A- 19 516 244
- DE-A- 19 601 521
- GB-A- 859 771
- US-A- 3 560 122
- US-A- 3 950 561
- DATABASE WPI Section Ch, Week 200039 Derwent Publications Ltd., London, GB; Class D23, AN 2000-450447 XP002214866 & TW 373 019 A (LIN G), 1. November 1999 (1999-11-01)

## Beschreibung

Die Erfindung betrifft ein Verfahren zur Herstellung von Kerzen, bestehend aus einem Ausgangsstoff, der wenigstens teilweise Fette und/oder Öle enthält und dem gegebenenfalls Zusatzstoffe, wie Farbstoffe, zugesetzt sind, wobei der Ausgangsstoff in einer flüssigen Phase auf ein Kühlmedium, zum Beispiel auf einen Walzenkühler oder in einem Sprühturm, versprüht und in eine feste Phase überführt und anschließend in einem Preßvorgang zu einem Preßling verpreßt wird.

Ein derartiges Verfahren ist bereits aus der DE 196 01 521 A1 bekannt. Der Ausgangsstoff enthält beispielsweise 50 % gehärtetes Palmöl und 50 % Paraffin. Bei einer derartigen Mischung des Ausgangsstoffes, der dann feinkristalline und grobkristalline Strukturen aufweist, besteht das Problem einer Entmischung der feinkristallinen und grobkristallinen Anteile während der Verarbeitung des Ausgangsstoffes. Insoweit ist nach diesem Stand der Technik vorgesehen, die Bestandteile zunächst in flüssiger Form miteinander zu vermischen, sodann den Stoff mit einem hohen Temperaturgradienten abzukühlen, so daß eine Entmischung der Bestandteile nicht mehr auftritt, wobei dann die erstarrte Masse im Preßverfahren zu Kerzen verarbeitet wird.

Auch wird nach diesem Stand der Technik vorgeschlagen, als feinkristallinen Anteil des Ausgangsstoffes Fettalkohol einzusetzen, wobei darauf zu achten ist, daß in dem wachsartigen Stoff mindestens ein Bestandteil enthalten ist, welcher unterhalb seines Schmelzpunktes einen erkennbaren Erweichungspunkt aufweist. Allerdings erweisen sich die Maßnahmen zur Vermeidung der Entmischung der fein- und grobkristallinen Anteile als aufwendig. Sofern man in dem Ausgangsstoff den Paraffinanteil auf Werte unterhalb von 50 % erniedrigt, um auf diese Weise einer Entmischung entgegenzutreten, besteht das Problem, daß das Sprüh-/PreßVerfahren zur Herstellung der Kerzen Probleme aufwirft. Beispielsweise kommt es zu flächenhaften Verklebungen des Stoffes auf dem Walzenkühler, die von einem Stahlschaber mit hohem Anpreßdruck auf die Walze gelöst werden müssen. Hierdurch wird die Lebensdauer der Walzen wie auch des Schabers deutlich vermindert. Im übrigen wird durch diese Maßnahmen ein reibungsloser Ablauf des Prozesses unterbrochen. Auch fallen im weiteren Prozeßverlauf die abgeschabten Teile in Form von Paraffin-Fettkonglomerat (Schabwürste) auf die Rüttelplatte, auf der sie aufgrund ihrer Konsistenz nicht oder nur schwer zu transportieren sind. Auch muß das Rütteltempo erhöht werden, so daß die Rüttelplatte sowie der Antriebsmechanismus einem erhöhten Verschleiß unterliegt.

Weiterhin besteht das Problem, daß im Materialsammelbehälter das Ausgangsmaterial zusammenbackt, so daß ein Transport im Vakuumsystem kaum noch möglich ist, da die Aufnahme aus dem Sammelbehälter erschwert ist. Auch in der Saugstrecke muß der Saugdruck bei Raumtemperatur im Bereich von 20° C stark erhöht werden, so daß diese Paraffin-Fett-Klumpen weiter zur Preßvorrichtung transportiert werden können. In der Preßvorrichtung selbst kommt es zu Preßformfüllungsdefekten und Verklebungen, die einen störungsfreien Ablauf kaum zulassen. Insgesamt sinkt die Produktionsleistung durch Stillstand- und Reparaturzeiten, während der Personaleinsatz erheblich erhöht wird.

Auch der weitere Ablauf des Herstellungsprozesses bis zum Verpackungsbereich verläuft nicht immer störungsfrei, da es immer wieder zu Verschmutzungen und Verklebungen durch Paraffin-Fettreste kommt. Weiterhin besteht grundsätzlich auch ein Bedarf, den Anteil von Paraffinen oder anderen Produkten aus der Mineralölindustrie zu reduzieren, um einerseits einen störungsfreien Produktionsablauf zu gewährleisten und andererseits nachwachsende Rohstoffe, insbesondere pflanzliche Fette oder Öle beziehungsweise tierische Fette oder Öle, einzusetzen.

Aus der DE 195 16 244 A1 ist bereits ein Brennstoff für eine Kerze bekannt, der aus pflanzlichen Ölen beziehungsweise Fetten besteht, wobei diesem Ausgangsstoff flammenfärbende Substanzen wie Strontium, Kupfer, Barium, Natrium oder dergleichen zugesetzt sind. Beispielsweise kann der Ausgangsstoff zu 80 % aus Rapsöl und zu 20 % aus Sonnenblumenöl bestehen. Informationen hinsichtlich des Herstellungsverfahrens der Kerzen sind dieser Druckschrift nicht zu entnehmen, es bleibt offen, ob die Kerze im Gießverfahren, im Preßverfahren, durch Ziehen oder Extrudieren hergestellt ist.

Die DE 42 42 509 A1 bezieht sich auf ein Grab- und Opferlicht aus einem mit Brennmaterial gefüllten Gefäß und einem darin befindlichen Docht. Damit dieses Grab- und Opferlicht umweltverträglich entsorgt werden kann, ist vorgesehen, daß das Gefäß aus einem biologisch abbaubaren Stoff mit einem feuerhemmenden Zusatz besteht. Das Brennmaterial beziehungsweise der Ausgangsstoff selbst wird aus Naturfetten-/-ölen hergestellt, wobei der Docht aus Baumwolle besteht. Was das Brennmaterial angeht, so ist ein aus Granulat gepreßter Festkörper vorgesehen, wobei das Granulat aus einer Kombination von pflanzlichen und/oder tierischen Ölen/Fetten, wie Fischöl, Rüböl und Palmfett, bestehen kann. Die genaue Zusammensetzung soll so gewählt werden, daß die Brenneigenschaften möglichst gut und darüber hinaus die mechanischen Eigenschaften des Granulates hinsichtlich Elastizität und Plastizität für den anschließenden Preßvorgang günstig sind. Hinsichtlich eines Verfahrens zur Herstellung des Granulates mit den angegebenen Eigenschaften läßt sich diesem Stand der Technik nichts entnehmen.

Die DE-AS 11 91 507 offenbart ein Verfahren zur Herstellung von Ölkerzen, bei denen pflanzliche Öle, die einem Härtungsprozeß unterworfen und gegebenenfalls mit anderen pflanzlichen Ölen gemischt werden, als Ausgangsstoff für die Kerze zum Einsatz gelangen. Insbesondere werden Pflanzenöle eingesetzt, von denen etwa 80 % durch Hydrierung gehärtet und etwa 20 % flüssig sind. Beispielsweise werden Soja-, Mais-, Erdnuß-, Baumwollsaat-, Sesam- oder Palmöl verarbeitet. Dieser Ausgangsstoff wird geschmolzen und gemischt und dann mittels einer Dosiermaschine in einen Behälter gegossen. Daher ist vorgesehen, daß die Kerzenmasse in einem ersten Arbeitsgang nur bis zu 8/10 oder 9/10 der Höhe des Behälters eingefüllt und nach Erstarren des Ausgangsstoffes der Rest an Kerzenmasse hinzugefügt wird.

Demgegenüber liegt der vorliegenden Erfindung die Aufgabe zugrunde, ein Verfahren zur Herstellung von Kerzen oder Thermospeichermaterial anzugeben, bei dem auf den Einsatz von Paraffinen oder Stearinen verzichtet werden kann, wobei die Kerzen mit hoher Prozeßsicherheit im Preßverfahren hergestellt werden können.

Diese Aufgabe wird mit dem Verfahren nach Anspruch 1 gelöst. Bei dem Verfahren wird die Aufgabe im wesentlichen dadurch gelöst, daß der Ausgangsstoff ausschließlich Öle und/oder Fette enthält, die Öle und/oder Fette gehärtet sind und an dem Kühlmedium in eine im wesentlichen homogene, kristalline, bevorzugt grobkristalline, Struktur überführt werden.

Bei dem erfindungsgemäßen Verfahren treten keine Entmischungsprobleme auf, da als Ausgangsstoff 100 % Fett beziehungsweise Öl verwendet wird, in der Mischung nur Fett/Fettmischungen aus der gleichen Substanzklasse, insbesondere in verschiedenen Graden raffiniert und gehärtet, enthalten ist. Zum anderen wird dadurch, daß der Ausgangsstoff an dem Kühlmedium in eine im wesentlichen homogene, kristalline, bevorzugt grobkristalline, Struktur überführt wird, dafür gesorgt, daß sich dieser Ausgangsstoff in dem Sprüh-/Preßverfahren sehr einfach und problemlos verarbeiten läßt, da Verklebungen auf dem Walzenkühler und das Auftreten von Fettkonglomeraten beziehungsweise Fettklumpen in den weiteren Transportstrecken vermieden sind.

Von Vorteil ist es nach einer Ausgestaltung der Erfindung vorgesehen, daß die gegebenenfalls gereinigten Öle und/oder Fette raffiniert, bevorzugt im Bereich von crude bis vollraffiniert und/oder bevorzugt unterschiedlich gehärtet sind, und eine Jodzahl von < 1 bis < 10 aufweisen. Aufgrund dieser Maßnahmen wird dafür gesorgt, daß spezifische Veränderungen des Ausgangsstoffes durch entsprechende Raffination und Hydrierung vorgenommen werden, so daß sich der Ausgangsstoff an der Sprühwalze in eine homogene grobkristalline Struktur überführen läßt und auch anschließend über Transportsysteme, zum Beispiel Vakuumsysteme oder Schwerkraftsysteme, problemlos transportieren und auch in einer nachgeschalteten Preßvorrichtung zu einem Preßling verarbeiten läßt.

Von Vorteil liegt der Schmelzpunkt des Ausgangsstoffes im Bereich von ca. 40° C bis ca. 80° C, bevorzugt zwischen ca. 44° C und 68° C.

Nach einer anderen Ausgestaltung der Erfindung ist es vorgesehen, daß der Ausgangsstoff eine Mischung von Stoffen einer einzigen Substanzklasse, zum Beispiel Öle oder Fette, enthält, wodurch einer späteren Entmischung während des Produktionsprozesses wirkungsvoll entgegengetreten ist.

Der Ausgangsstoff ist nach einer anderen Ausgestaltung der Erfindung ein Stoff oder Stoffgemisch, welches ein pflanzliches oder tierischen Öl oder Fett, auch nachwachsende Rohstoffe genannt, ist und kann aus der Gruppe Sojaöl, Palmöl, Palmkernfett, Rapsöl, Leinöl, Sonnenblumenöl, Distelöl oder dergleichen natürliche, pflanzliche Fette oder Öle, tierische Fette oder Öle, wie Fischöl oder dergleichen, ausgewählt sein.

Nach einer anderen vorteilhaften Ausgestaltung der Erfindung wird der Ausgangsstoff so präpariert und bereitgestellt, daß er eine steile Schmelzschulter besitzt.

Nach einer anderen Weiterbildung der Erfindung ist es vorgesehen, daß der Ausgangsstoff mit dem Kühlmedium, insbesondere dem Walzenkühler, in eine trockene, kristalline Struktur überführt wird, die saug- und preßfähig ist.

Dabei ist es von Vorteil vorgesehen, daß der Ausgangsstoff in einem beheizten Tank im Temperaturbereich von ca. 65° C bis ca. 85° C in der flüssigen Phase gehalten oder überführt und gegebenenfalls mittels eines Rührwerkes umgewälzt sowie über eine bevorzugt beheizte Leitung mittels einer Dosierpumpe oder dergleichen einem Vorschmelzbecken zugeführt wird.

Von Vorteil wird in dem Vorschmelzbecken dem Ausgangsstoff mittels einer Zugabevorrichtung ein oder mehrere Zusatzstoffe, insbesondere Farbstoffe und/oder Fette oder Öle, zugesetzt. So kann dem Ausgangsstoff in der flüssigen Phase in dem Vorschmelzbecken beispielsweise ein Farbstoff oder zum Beispiel auch Palmkernfett im Verhältnis von 1 % bis 50 % zugesetzt werden, wodurch die Adhäsionskraft des späteren Preßlings verbessert werden kann.

Weiterhin ist es von Vorteil vorgesehen, daß der Ausgangsstoff aus dem Vorschmelzbecken mit einer Sprühtemperatur im Bereich von ca. 64° C bis 80° C mit Überdruck auf das Kühlmedium, insbesondere den Walzenkühler, gesprüht wird.

Das Kühlmedium, insbesondere der Walzenkühler wird nach einer anderen Ausgestaltung der Erfindung von Vorteil mittels einer Kühlvorrichtung auf einer Temperatur im Bereich von ca. 4° C bis ca. 12° C gehalten.

Nach_einer besonderen Ausführungsform ist es vorgesehen, daß der Walzenkühler eine Drehgeschwindigkeit von ca. 4 bis 12 Umdrehungen/Minute bei einem Durchmesser der Walze von ca. 1,5 m aufweist.

Dabei ist es nach einer Weiterbildung der Erfindung vorgesehen, daß der Ausgangsstoff im kristallinen, erkalteten Zustand vom Kühlmedium mittels einer Rüttelplatte oder dergleichen Transportvorrichtung zu einem Materialsammelbehälter transportiert und mittels einer Fördereinrichtung von dem Sammelbehälter zu einer Preßvorrichtung gefördert wird.

Die Fördervorrichtung kann nach einer Ausgestaltung als Schwerkraftförderer ausgebildet sein, wobei dann die Preßvorrichtung unterhalb des Sammelbehälters angeordnet ist und das als Granulat vorliegende kristalline, erkaltete Ausgangsmaterial unter der Wirkung der Schwerkraft vom Sammelbehälter in die Preßvorrichtung gelangt.

Es bietet sich auch an, die Fördereinrichtung alternativ als Vakuumförderer auszubilden, wobei dann das als Granulat vorliegende erkaltete, kristalline Ausgangsmaterial mit Hilfe von Unterdruck zur Preßvorrichtung gefördert wird.

Von Vorteil ist es vorgesehen, den Vakuumförderer mit einem Unterdruckbereich von 0,5 bar bis 4 bar zu betreiben.

Zusätzlich zur Förderung mittels Schwerkraft und/oder Vakuum kann auch eine Förderschnecke, beispielsweise in Form einer Archimedes-Schraube, eingesetzt werden.
Die Preßvorrichtung verarbeitet den kristallinen Ausgangsstoff bevorzugt bei Drücken im Bereich von ca. 80 bar bis ca. 150 bar zu Preßlingen.

Anschließend empfiehlt es sich, den Preßling einzudochten, weiter zu verarbeiten und zu verpacken, oder mit einer Fräsmaschine in die gewünschte Form zu bringen, etwa um eine Spitzkerze oder Haushaltskerze herzustellen.

Die Erfindung betrifft auch eine paraffin- und stearinfreie Kerze nach Anspruch 20, hergestellt nach dem Sprüh-/Preßverfahren nach einem der Ansprüche 1-19. Der Ausgangsstoff für die Kerze wird entsprechend einem oder mehreren der vorerwähnten Verfahrensschritte hergestellt, wobei die bereits erwähnten, nachwachsenden tierischen oder pflanzlichen Stoffe für sich gesehen oder in Mischung zum Einsatz gelangen können.

Mit dem erfindungsgemäßen Verfahren lassen sich zu jedem Produkt stabile Kerzenkörper herstellen.

Von Vorteil ist es nach einer Ausgestaltung der Erfindung vorgesehen, daß der Docht eine sehr kurze Nachglimmphase besitzt und bevorzugt 20- bis 24-fädig ausgebildet ist. Durch diese Maßnahme werden Oxidationsprodukte, die bei den beschriebenen Ausgangsstoffen gegebenenfalls Geruchsbildner sind, im wesentlichen vermieden.

Weitere Merkmale, Vorteile, Anwendungsmöglichkeiten und Ausgestaltungen der vorliegenden Erfindung ergeben sich aus der nachfolgenden Beschreibung von Ausführungsbeispielen anhand der Zeichnung. Dabei bilden alle beschriebenen und/oder bildlich dargestellten Merkmale für sich oder in beliebiger sinnvoller Kombination den Gegenstand der vorliegenden Erfindung.

Die einzige Figur zeigt in schematischer Darstellung eine Vorrichtung zur Durchführung des erfindungsgemäßen Verfahrens.

Der Ausgangsstoff wird in einem Tank 14 mit einer Heizvorrichtung 28 in die flüssige Phase überführt oder, im Falle, daß das Material schon flüssig in den Tank 14 gelangt, in der flüssigen Phase gehalten und gegebenenfalls mit einem Rührwerk gemischt. Von dem Tank 14 wird der Ausgangsstoff in der flüssigen Phase über eine Leitung 18, die gegebenenfalls mittels einer Heizvorrichtung 30 erwärmt wird, einer Dosierpumpe 20 zugeführt und tritt in ein Vorschmelzbecken 22 ein. Mittels einer Zugabevorrichtung 24 kann dem in dem Vorschmelzbecken 22 befindlichen flüssigen Ausgangsstoff ein Zusatzstoff, beispielsweise ein Farbstoff oder auch ein weiteres Öl oder Fett, zugesetzt werden.

Aus dem Vorschmelzbecken 22 wird der Ausgangsstoff, dem gegebenenfalls Zusatzstoffe zugesetzt sind, mittels einer Sprühvorrichtung auf ein Kühlmedium 10 gesprüht, das im vorliegenden Ausführungsbeispiel als Walzenkühler 12 ausgebildet ist. Es versteht sich, daß das Kühlmedium 10 beispielsweise auch ein Sprühturm sein kann.

Nach Erkalten des Ausgangsstoffes und Überführen in einen homogenen, grobkristallinen Zustand wird der verfestigte Ausgangsstoff mittels einer Rüttelplatte 32 in einen Sammelbehälter überführt. Aus diesem Sammelbehälter wird der Ausgangsstoff in Form eines erkalteten, grobkristallinen Granulats mittels einer Fördereinrichtung 34 zu einer Preßvorrichtung 36 gefördert.

Wie im oberen Teil der Figur 1 dargestellt ist, kann die Fördereinrichtung 34 als Vakuumförderer 40 ausgebildet sein, wobei dann das Ausgangsmaterial über Leitungen unter Vakuum zu der Preßvorrichtung 36 gefördert wird. Die Leitungen des Vakuumförderers 40 wie auch das Kühlmedium 10 beziehungsweise der Walzenkühler 12 können mittels einer Kühlvorrichtung 26 gekühlt werden.

Die Fördereinrichtung 34 kann jedoch auch, wie im unteren Abschnitt der Figur 1 gestrichelt dargestellt, als Schwerkraftförderer 38 ausgebildet sein, wobei dann das Ausgangsmaterial aus dem Sammelbehälter 44 unter Wirkung der Schwerkraft über eine Leitung zu der Preßvorrichtung 36 beziehungsweise einem eingangsseitigen Sammelbehälter gefördert wird. An die Preßvorrichtung 36 schließt sich eine Eindochtvorrichtung sowie weitere Verarbeitungsvorrichtungen und schließlich eine Verpackungsvorrichtung 42 an.

Als Ausgangsstoffe finden beispielsweise homogene, hochschmelzende crude hardenend oder fully refind Fraktionen von pflanzlichen oder tierischen Fetten oder Ölen Anwendung mit einer Minimierung der sonst üblichen Schmelzschulter, wobei beispielsweise 1 bis 10 % Palmkernfett zur Verbesserung der Adhäsionskraft des Preßlings eingesetzt werden. Die Schmelztemperatur kann im Bereich von 42° C bis ca. 72° C liegen. Gegenüber dem Einsatz von paraffin- oder stearinhaltigen Ausgangsstoffen können die Preßtemperaturen sowie die Preßdrücke wie auch die Laufgeschwindigkeit der Presse entsprechend variiert werden. Insbesondere können auch die Preßstempel entsprechend präpariert werden und die Einfädlergeschwindigkeit während des Eindochtens angepaßt werden. Hinsichtlich des Walzenkühlers kann im Vergleich zu herkömmlichen Ausgangsstoffen die Drehzahl verlangsamt werden oder gleichbleiben.

Nach einem anderen Beispiel werden Raps- und Palmöle eingesetzt mit einem Schmelzpunkt von 44° C bis 68° C, zum Teil 80° C von crude bis zum Vollraffinat und den jeweiligen Härtungsgraden. Die Verarbeitung des Materials erfolgt über Raffination und Hydrierung bis zum erwünschten Härtegrad.

Bei der Hydrierqualität crude ergibt sich im Abbrand ein Geruchsproblem, insbesondere nach Fett, welches bei Verwendung der Kerze im Raum unangenehm auffallen kann. Dies wird insbesondere durch Einsatz eines imprägnierten Dochtes mit kurzer Nachglimmphase vermieden. Dem Ausgangsmaterial Raps- und/oder Palmöl kann im Verhältnis von 1% bis zu 50 % Palmkernfett beigemischt werden.

Das Verfahren stellt sich nach einem Ausführungsbeispiel wie folgt dar:

Das flüssige gehärtete reine Fett wird im Temperaturbereich von ca. 65° C bis ca. 85° C über geheizte Leitungen 18 von dem beheizten Tank 14 mittels einer Dosierpumpe 20 zum Vorschmelzer 22 transportiert. Hier können mittels einer Zugabevorrichtung 24 Zusatzstoffe wie Farben oder auch andere Fette dem Ausgangsstoff zugesetzt werden.

Aus dem Vorschmelzer 22 erfolgt mittels der Sprühvorrichtung 46 mit unterschiedlichen Drücken ein Versprühen des Ausgangsstoffes auf den Walzenkühler 12, der mit unterschiedlichen Drehgeschwindigkeiten, Temperaturen im Bereich von ca. 4° C bis ca. 12° C und gegebenenfalls auch unterschiedlichen Durchmessern gefahren wird.

Die Ausgangsmasse kristalliert durch Abkühlung grob, wobei Entmischungsprobleme nicht auftreten, da in der Regel Öle oder Fette einer Stoffklasse eingesetzt werden.

Über eine Rüttelplatte 32 erfolgt der Transport der erkalteten, kristallinen Ausgangsmasse zu einem Sammelbehälter 44, von dem der Ausgangsstoff beziehungsweise das Ausgangsmaterial mittels einer Fördereinrichtung 34, die entweder als Schwerkraftförderer 38 oder als Vakuumförderer 40 ausgebildet sein kann, hin zu einer Preßvorrichtung 36. Im Falle des Einsatzes eines Vakuumförderers 40 wird die kristalline Masse zu den einzelnen Pressen mit einem Unterdruck von ca. 0,5 bar bis ca. 4 bar transportiert und in einem der Preßvorrichtung 36 zugeordneten Sammeltrichter 48 gesammelt.

In der Preßvorrichtung werden die Preßwerkzeuge variiert, zum Beispiel durch Einlegen von Distanzscheiben von oben und/oder von unten, um gleiche oder auch veränderte Drücke von oben und/oder unten zu gewährleisten. Durch diese Maßnahmen können Überdruckphänomene im Bereich des Preßlings vermieden werden, die zum Bruch des Preßlings führen könnten.

Weiterhin kann es vorgesehen sein, daß die Preßwerkzeuge wie auch die Preßform geheizt werden, um das Oberflächenfinish und die Adhärenz des Preßlings zu verbessern. Der Preßling wird über ein Schienensystem zum entsprechend angepaßten Einfädler geführt, dort eingedochtet, weiterverarbeitet und anschließend in einer Verpackungsvorrichtung 42 verpackt.

### Bezugszeichenliste

- 10: Kühlmedium
- 12: Walzenkühler
- 14: Tank
- 16: Rührwerk
- 18: Leitung
- 20: Dosierpumpe
- 22: Vorschmelzbecken
- 24: Zugabevorrichtung
- 26: Kühlvorrichtung
- 28, 30: Heizvorrichtung
- 32: Rüttelplatte
- 34: Fördereinrichtung
- 36: Preßvorrichtung
- 38: Schwerkraftförderer
- 40: Vakuumförderer
- 42: Verpackungsvorrichtung
- 44: Sammelbehälter
- 46: Sprühvorrichtung
- 48: Sammeltrichter

## Patentansprüche

1. Verfahren zur Herstellung von Kerzen, bestehend aus einem ausschließlich Fette und/oder Öle aufweisenden Ausgangsstoff, dem gegebenenfalls Zusatzstoffe, wie Farbstoffe, zugesetzt sind, wobei der Ausgangsstoff in einer flüssigen Phase auf ein Kühlmedium (10), zum Beispiel auf einen Walzenkühler (12) oder in einem Sprühturm, versprüht und in eine feste Phase überführt und anschließend in einem preßvorgang zu einem Preßling verpreßt wird, wobei die Öle und/oder Fette raffiniert und/oder hydriert werden, eine Jodzahl von < 1 bis < 10 aufweisen, gehärtet sind und an dem Kühlmedium (10) in eine im wesentlichen homogene, kristalline, bevorzugt grobkristalline, Struktur überführt werden.

2. Verfahren nach Anspruch 1, **dadurch gekennzeichnet, daß** die gegebenenfalls gereinigten Öle und/oder Fette im Bereich von crude bis Vollraffinat raffiniert werden und/oder bevorzugt unterschiedlich gehärtet sind.

3. Verfahren nach Anspruch 1 oder 2, **dadurch gekennzeichnet, daß** der Schmelzpunkt des Ausgangsstoffes im Bereich von ca. 40°C bis ca. 80°C liegt, bevorzugt im Bereich von ca. 44°C bis ca. 68°C.

4. Verfahren nach einem der vorhergehenden Ansprüche, **dadurch gekennzeichnet, daß** der Ausgangsstoff eine Mischung von Stoffen einer Substanzklasse, zum Beispiel Öle oder Fette, enthält.

5. Verfahren nach einem der vorhergehenden Ansprüche, **dadurch gekennzeichnet, daß** der Ausgangsstoff ein Stoff oder Stoffgemisch enthält, welches aus der Gruppe Sojaöl, Palmöl, Palmkernfett, Rapsöl, Leinöl, Sonnenblumenöl, Distelöl oder dergleichen natürliche, pflanzliche Fette oder Öle, tierische Fette oder Öle, wie Fischöl, ausgewählt ist.

6. Verfahren nach einem der vorhergehenden Ansprüche, **dadurch gekennzeichnet, daß** der Ausgangsstoff eine steile Schmelzschulter besitzt.

7. Verfahren nach einem der vorhergehenden Ansprüche, **dadurch gekennzeichnet, daß** der Ausgangsstoff mit dem Kühlmedium (10), insbesondere dem Walzenkühler (12), in eine trockene, kristalline Struktur überführt wird, die saug- und preßfähig ist.

8. Verfahren nach einem vorhergehenden Ansprüche, **dadurch gekennzeichnet, daß** der Ausgangsstoff in einen beheizten Tank (14) im Temperaturbereich von ca. 65° C bis ca. 85° C in der flüssigen Phase gehalten oder überführt und gegebenenfalls mittels eines Rührwerkes (16) umgewälzt wird sowie über eine bevorzugt beheizte Leitung (18) mittels einer Dosierpumpe (20) oder dergleichen einem Vorschmelzbecken (22) zugeführt wird.

9. Verfahren nach Anspruch 8, **dadurch gekennzeichnet, daß** in dem Vorschmelzbecken (22) dem Ausgangsstoff mittels einer Zugabevorrichtung (24) Zusatzstoffe, insbesondere Farbstoffe und/oder Fette oder Öle, zugesetzt werden.

10. Verfahren nach einem der vorhergehenden Ansprüche 8 oder 9, **dadurch gekennzeichnet, daß** der Ausgangsstoff aus dem Vorschmelzbecken (22) mit einer Sprühtemperatur von ca. 64°C bis 80°C mit Überdruck auf das Kühlmedium (10), bevorzugt den Walzenkühler (12), gesprüht wird.

11. Verfahren nach einem der vorhergehenden Ansprüche, **dadurch gekennzeichnet, daß** das Kühlmedium (10), insbesondere der Walzenkühler (12), eine Temperatur im Bereich von ca. 4°C bis ca. 12°C aufweist.

12. Verfahren nach einem der vorhergehenden Ansprüche, **dadurch gekennzeichnet, daß** der Walzenkühler (12) eine Drehgeschwindigkeit von ca. 4 bis 12 Umdrehungen/Minute bei einem Durchmesser der Walze von ca. 1 m bis ca. 2 m, bevorzugt ca. 1,5 m, aufweist.

13. Verfahren nach einem der vorhergehenden Ansprüche, **dadurch gekennzeichnet, daß** der Ausgangsstoff im kristallinen, erkalteten Zustand vom Kühlmedium (10), bevorzugt als Granulat, mittels einer Rüttelplatte oder dergleichen Transportvorrichtung zu einer Fördereinrichtung (34) und von dieser zu einer Preßvorrichtung (36) gefördert wird.

14. Verfahren nach Anspruch 13, **dadurch gekennzeichnet, daß** die Fördereinrichtung (34) als Schwerkraftförderer (38) ausgebildet ist.

15. Verfahren nach Anspruch 13, **dadurch gekennzeichnet, daß** die Fördereinrichtung (34) als Vakuumförderer (40) ausgebildet ist.

16. Verfahren nach Anspruch 15, **dadurch gekennzeichnet, daß** der Vakuumförderer (40) den kristallinen Ausgangsstoff mit einem Unterdruck von 0,5 bar bis 4 bar zu der Preßvorrichtung (36) fördert.

17. Verfahren nach Anspruch 13, **dadurch gekennzeichnet, daß** die Fördereinrichtung (34) als Förderschnecke ausgebildet ist.

18. Verfahren nach einem der vorhergehenden Ansprüche 13 bis 16, **dadurch gekennzeichnet, daß** die Preßvorrichtung (36) das kristalline Ausgangsmaterial bei Drücken von ca. 80 bar bis ca. 150 bar zu Preßlingen verpreßt.

19. Verfahren nach einem der vorhergehenden Ansprüche, **dadurch gekennzeichnet, daß** der Preßling eingedochtet, weiter verarbeitet und gegebenenfalls verpackt wird.

20. Paraffin- und stearinfreie Kerze hergestellt nach dem Sprüh-/Preßverfahren nach einem der vorhergehenden Ansprüche, bestehend aus einem Ausgangsstoff, der ausschließlich pflanzliche oder tierische Fette oder Öle sowie gegebenenfalls einen Farbstoff enthält, wobei die Kerze als Teelicht, Brenner, Stumpen, Haushalts- oder Spitzkerze ausgebildet ist und die Öle oder Fette raffiniert und hydriert werden und eine Jodzahl von < 1 bis < 10 aufweisen.

21. Kerze nach Anspruch 20, **dadurch gekennzeichnet, dass** der Docht eine sehr kurze Nachglimmphase besitzt und bevorzugt 20- bis 24-fädig ausgebildet ist.

## Claims

1. Method of producing candles, consisting of a starting material which exclusively comprises fats and/or oils and to which in a given case additives such as colorants are added, wherein the starting material is sprayed in a liquid phase onto a cooling medium (10), for example onto a roller cooler (12) or into a spray tower, and is transferred into a solid phase and subsequently is pressed in a press-moulding process to form a press moulding, wherein the oils and/or fats are refined and/or hydrogenated, have an iodine count of < 1 to < 10, are hardened and are transferred at the cooling medium (10) into a substantially homogeneous, crystalline, preferably coarsely crystalline, structure.

2. Method according to claim 1, **characterised in that** the optionally purified oils and/or fats are refined in the range of crude to fully refined and/or are preferably differently hardened.

3. Method according to claim 1 or 2, **characterised in that** the melting point of the starting material lies in the range of approximately 40° C to approximately 80°C, preferably in the range of approximately 44° C to approximately 68° C.

4. Method according to one of the preceding claims, **characterised in that** the starting material contains a mixture of substances of one substance class, for example oils or fats.

5. Method according to one of the preceding claims, **characterised in that** the starting material comprises a substance or a substance mixture selected from the group of soya oil, palm oil, palm nut fat, rapeseed oil, linseed oil, sunflower oil, thistle oil or like natural vegetable fats or oils, animal fats or oils, such as fish oil.

6. Method according to one of the preceding claims, **characterised in that** the starting material has a steep melting shoulder.

7. Method according to one of the preceding claims, **characterised in that** the starting material is transferred by the cooling medium (10), particularly the roller cooler (12), into a dry, crystalline structure which is capable of absorption and press-moulding.

8. Method according to one of the preceding claims, **characterised in that** the starting material is kept in or transferred to the liquid phase in a heated tank (14) in the temperature range of approximately 65° C to approximately 85° C and in a given case circulated by means of a stirring mechanism (16) as well as fed to a pre-melting tank (22) by way of a duct (18), which is preferably heated, by means of a metering pump (20) or the like.

9. Method according to claim 8, **characterised in that** additives, particularly colorants and/or fats or oils, are added to the starting material in the pre-melting tank (22) by means of an adding device (24).

10. Method according to one of the preceding claims 8 and 9, **characterised in that** the starting material is sprayed from the pre-melting tank (22) at a spraying temperature of approximately 64° C to 80° C at excess pressure onto the cooling medium (10), preferably the roller cooler (12).

11. Method according to one of the preceding claims, **characterised in that** the cooling medium (10), particularly the roller cooler (12), has a temperature in the range of approximately 4° C to approximately 12°C.

12. Method according to one of the preceding claims, **characterised in that** the roller cooler (12) has a rotational speed of approximately 4 to 12 revolutions per minute with a diameter of the roller of approximately 1 metre to approximately 2 metres, preferably approximately 1.5 metres.

13. Method according to one of the preceding claims, **characterised in that** the starting material is conveyed in crystalline, cooled state by the cooling medium (10), preferably as granulate, by means of a shaker plate or like transport device to a conveying equipment (34) and by this to a press-moulding device (36).

14. Method according to claim 13, **characterised in that** the conveyor device (34) is constructed as a gravitational force conveyor (38).

15. Method according to claim 13, **characterised in that** the conveyor device (34) is constructed as a vacuum conveyor (40).

16. Method according to claim 15, **characterised in that** the vacuum conveyor (40) conveys the crystalline starting material at an underpressure of 0.5 bar to 4 bar to the press-moulding device (36).

17. Method according to claim 13, **characterised in that** the conveyor device (34) is constructed as a conveyor worm.

18. Method according to one of the preceding claims 13 to 16, **characterised in that** the press-moulding device (36) presses the crystalline starting material at pressures of approximately 80 bar to approximately 150 bar to form press mouldings.

19. Method according to one of the preceding claims, **characterised in that** the press moulding is fitted with a wick, further processed and in a given case packaged.

20. Paraffin-free and stearin-free candle produced according to the spraying/press-moulding method according to one of the preceding claims, consisting of a starting material which contains exclusively vegetable or animal fats or oils as well as in a given case a colorant, wherein the candle is constructed as a tealight, burner, stub candle, domestic candle or taper and the oils or fats are refined and hydrogenated and have an iodine count of < 1 to < 10.

21. Candle according to claim 20, **characterised in that** the wick has a very short afterglow phase and is preferably constructed with 20 to 24 threads.

## Revendications

1. Procédé de fabrication de bougies, constituées d'une substance de départ comportant exclusivement des graisses et/ou des huiles, à laquelle substance sont ajoutés éventuellement des additifs tels que des colorants, dans lequel la substance de départ en phase liquide est pulvérisée sur un support réfrigérant (10), par exemple sur un dispositif de refroidissement à tambour (12) ou dans une tour de pulvérisation, et est transformée en phase solide, puis comprimée dans un dispositif de compression en une pièce moulée, où les huiles et/ou les graisses sont raffinées et/ou hydrogénées, présentent un indice d'iode de < 1 à < 10, sont durcies et transformées sur le support réfrigérant (10) en une structure sensiblement homogène, cristalline, de préférence à cristaux grossiers.

2. Procédé selon la revendication 1, **caractérisé en ce que** les huiles et/ou les graisses éventuellement purifiées sont raffinées, de préférence dans la plage allant des produits bruts aux produits complètement raffinés, et/ou différemment durcies.

3. Procédé selon la revendication 1 ou 2, **caractérisé en ce que** le point de fusion de la substance de départ se situe dans la plage d'environ 40°C à environ 80°C, de préférence dans la plage d'environ 44°C à environ 68°C.

4. Procédé selon l'une quelconque des revendications précédentes, **caractérisé en ce que** la substance de départ contient un mélange de substances issues d'une classe de substances, par exemple des huiles ou des graisses.

5. Procédé selon l'une quelconque des revendications précédentes, **caractérisé en ce que** la substance de départ contient une substance ou un mélange de substances, qui est choisi(e) dans le groupe des huiles de soja, de palme, de coeur de palmier, de colza, de lin, de tournesol, de chardon ou des graisses ou des huiles naturelles similaires végétales, animales, comme l'huile de poisson.

6. Procédé selon l'une quelconque des revendications précédentes, **caractérisé en ce que** la substance de départ possède un épaulement de fusion abrupt.

7. Procédé selon l'une quelconque des revendications précédentes, **caractérisé en ce que** la substance de départ est transformée, à l'aide du support réfrigérant (10), en particulier du dispositif de refroidissement à tambour (12), en une structure cristalline sèche, qui est absorbante et moulable.

8. Procédé selon l'une quelconque des revendications précédentes, **caractérisé en ce que** l'on maintient ou on transforme la substance de départ en phase liquide dans un réservoir chauffé (14) dans une plage de températures d'environ 65°C à environ 85°C et, éventuellement, on la fait circuler au moyen d'un agitateur (16) et on l'achemine, via une conduite également de préférence chauffée (18), au moyen d'une pompe de dosage (20) ou analogue, vers un bac de première fusion (22).

9. Procédé selon la revendication 8, **caractérisé en ce que** l'on ajoute à la substance de départ dans le bac de première fusion (22) au moyen d'un dispositif d'addition (24) des additifs, en particulier des colorants et/ou des graisses ou des huiles.

10. Procédé selon l'une quelconque des revendications 8 ou 9, **caractérisé en ce que** la substance de départ, issue du bac de première fusion (22), est pulvérisée à une température de pulvérisation d'environ 64°C à 80°C avec une surpression, sur le support réfrigérant (10), de préférence le dispositif de refroidissement à tambour (12).

11. Procédé selon l'une quelconque des revendications précédentes, **caractérisé en ce que** le support réfrigérant (10), en particulier le dispositif de refroidissement à tambour (12), présente une température dans la plage d'environ 4°C à environ 12°C.

12. Procédé selon l'une quelconque des revendications précédentes, **caractérisé en ce que** le dispositif de refroidissement à tambour (12) présente une vitesse de rotation d'environ 4 à 12 tr/mn pour un diamètre de tambour d'environ 1 m à environ 2 m, de préférence d'environ 1,5 m.

13. Procédé selon l'une quelconque des revendications précédentes, **caractérisé en ce que** la substance de départ est acheminée du support réfrigérant (10), à l'état cristallin refroidi, de préférence sous la forme de granulés, au moyen d'une plaque vibrante ou d'un dispositif de transport similaire, à un dispositif d'acheminement (34) et, de celui-ci, à un dispositif de moulage (36).

14. Procédé selon la revendication 13, **caractérisé en ce que** le dispositif d'acheminement (34) se présente sous la forme d'un dispositif d'acheminement par gravité (38).

15. Procédé selon la revendication 13, **caractérisé en ce que** le dispositif d'acheminement (34) se présente sous la forme d'un dispositif d'acheminement sous vide (40).

16. Procédé selon la revendication 15, **caractérisé en ce que** le dispositif d'acheminement sous vide (40) transporte la substance de départ cristalline avec une dépression de 0,5 à 4 bars vers le dispositif de moulage (36).

17. Procédé selon la revendication 13, **caractérisé en ce que** le dispositif d'acheminement (34) se présente sous la forme d'un transporteur à vis sans fin.

18. Procédé selon l'une des revendications précédentes 13 à 16, **caractérisé en ce que** le dispositif de moulage (36) comprime le matériau de départ cristallin à des pressions d'environ 80 bars à environ 150 bars pour obtenir des pièces moulées.

19. Procédé selon l'une quelconque des revendications précédentes, **caractérisé en ce que** l'on incorpore une mèche à la pièce moulée, puis on la traite et éventuellement on la conditionne.

20. Bougies sans paraffine ni stéarine fabriquées selon le procédé de pulvérisation/compression selon l'une quelconque des revendications précédentes, constituées d'une substance de départ, qui contient des graisses ou des huiles exclusivement végétales ou animales ainsi qu'éventuellement un colorant, les bougies se présentant sous la forme de bougies pour chauffe-plat, bougies votives, bougies coniques, bougies domestiques ou chandelles, les huiles ou les graisses étant raffinées et hydrogénées et présentant un indice d'iode de < 1 à < 10.

21. Bougie selon la revendication 20, **caractérisée en ce que** la mèche possède une phase d'incandescence résiduelle très courte et est formée de préférence de 20 à 24 fils.
